# EUROPÄISCHE PATENTSCHRIFT

(11) **EP 2 694 730 B1**
(45) Veröffentlichungstag und Bekanntmachung des Hinweises auf die Patenterteilung: **11.10.2017**
(21) Anmeldenummer: 11748608.4
(22) Anmeldetag: 04.08.2011
(51) Int. Cl.: D21H 17/28, D21H 17/66, D21H 17/67, D21H 19/38, E04C 2/04

(54) **VERFAHREN ZUR HERSTELLUNG EINES GIPS-HALTIGEN PAPIERS**
METHOD FOR PRODUCING GYPSUM-CONTAINING PAPER
PROCÉDÉ DE FABRICATION D'UN CARTON CONTENANT DU PLÂTRE

(30) Priorität: 01.04.2011 WO PCT/EP2011/055088
(43) Veröffentlichungstag der Anmeldung: 12.02.2014
(73) Patentinhaber: Knauf Gips KG, 97346 Iphofen (DE)
(72) Erfinder: FREY-MATSUYAMA, Shoko, 80336 München (DE)
(74) Vertreter: Zech, Stefan Markus
(86) Internationale Anmeldenummer: PCT/EP2011/063463
(87) Internationale Veröffentlichungsnummer: WO 2012/130342

(56) Entgegenhaltungen:
- DE-T2- 69 223 349
- GB-A- 1 573 871
- US-A- 4 009 062
- US-A1- 2005 234 174
- US-A1- 2009 297 826

## Beschreibung

Die vorliegende Erfindung betrifft ein Verfahren zur Herstellung eines Gips-haltigen Papiers, insbesondere eines als Front- und/oder Rückseitenpapier einer Gipsplatte ausgebildeten und bestimmten Gips-haltigen Papiers. Die Erfindung betrifft auch ein beschichtetes Papier, insbesondere ein als Front- und/oder Rückseitenpapier einer Gipsplatte ausgebildetes und bestimmtes Papier. Außerdem betrifft die Erfindung eine Gipsplatte, umfassend einen Gipskern und zumindest ein an dem Gipskern angebrachtes Papier. Ebenso betrifft die Erfindung ein Verfahren zur Herstellung einer Gipsplatte.

US 2005/0234174 A1 beschreibt eine Beschichtung für eine Wandkonstruktion, die vor der Installation an Trockenwandelemente angebracht werden kann. US 2009/0297826 A1 beschreibt eine Gipsplatte mit einem abdeckenden Papier, das die Außenseite der Gipsplatte ausformt. GB 1 573 871 beschreibt eine Gips-Wandplatte und ein Verfahren zur Beschichtung der Oberfläche einer Haftschicht. US 4,009,062 beschreibt eine Gips-Wandplatte, wobei eine Papierschicht an einem Kern über ein Haftmittel angebracht ist.

Ein Verfahren zur Herstellung von Papier wird zum Beispiel in der DE 11 2004 001 313 T5 beschrieben. Ein Füllstoffe enthaltender Papierfaserbrei wird mit einer vorgegebenen Konsistenz in einem Formbereich einer Papiermaschine eingespeist, dem Papierfaserbrei Wasser dadurch entzogen, dass der Papierfaserbrei durch eine wasserdurchlässige Basis, beispielsweise ein Langgitter, entwässert und eine derart hergestellte Papierbahn getrocknet und aufgerollt wird, um ein fertiges Papierprodukt herzustellen. Insbesondere wird dabei vorgeschlagen, dass der Papierfaserbrei mit bestimmten Füllstoffen hergestellt wird, u.a. auf Basis von Kalziumhydroxid (Ca(OH)₂). Damit wird erreicht, dass bestimmte Eigenschaften, z. B. optische Eigenschaften und die Stärke des hergestellten Papiers, in der gewünschten Weise beeinflusst werden können.

Gipsplatten bestehen typischerweise aus einem Gipskern, der sich zwischen zwei Papier- oder Kartonbahnen befindet. Bei der Produktion werden dabei zwei Karton- oder Papierrollen abgerollt und der Zwischenraum mit einer Stuckgipssuspension gefüllt. Der Stuckgipssuspension sind in der Regel diverse Zusatzstoffe beigesetzt, etwa Stärke, Tenside, Abbindebeschleuniger etc. Ein als Überzugspapier für Gipsplatten geeignetes Papier wird z. B. in der EP 0521804 beschrieben. Dort wird vorgeschlagen, dass das Papier mit einer Pigmentschicht überzogen ist, die auf zumindest einem mineralischen Füllstoff von heller Farbe beruht und zumindest ein Bindemittel aufweist. Durch die dort beschriebene Beschichtung soll dabei eine besonders helle, weiße Anmutung des Frontseitenpapiers erzielt werden, so dass eine mit einer derartigen Gipsplatte beplankte Ständerwand schon im Rohbau "ästhetischer" wirkt. Darüber hinaus soll dadurch erreicht werden, dass ein anschließender Farbauftrag weniger deckend zu sein braucht, als bei einem grauen oder braunen Frontseitenpapier. Schließlich soll der dort beschriebene Überzug eine Entkopplung zwischen dem Frontseitenpapier und einer anschließend aufgebrachten Lage bewirken, wie etwa eine Papiertapete entkoppelt wird derart, dass Papiertapeten auf dem Überzugspapier angebracht werden und ohne Zerreißen des beschichteten Papiers von diesem entfernt werden können. Somit lassen sich auf Gipsplatten angebrachte Papiertapeten auf einfache Weise austauschen.

Karton wird zu Papier in verschiedenen Quellen unterschiedlich abgegrenzt: Teilweise wird Karton als Papier mit einer größeren Dicke bezeichnet, andere Quellen reden von Karton erst, wenn mehrere (Papier-)Lagen vorliegen. Im Folgenden wird aus Gründen der besseren Lesbarkeit von Papier als Oberbegriff für Papier und Karton (d.h. dickes und/oder mehrlagiges Papier) geredet.

Bei der Herstellung der Gipsplatten wird die Rohplatte, bestehend aus den beiden Kartonlagen und der Gipssuspension z. B. durch eine Formstation geführt und auf einem Abbindeband und schließlich auf einem Rollenförderer transportiert. Während dieses Transports findet das "Abbinden" statt, d. h. das Calciumsulfat-Hemihydrat (CaSO₄ ½ H₂O) wird wieder zu Calciumsulfat-Dihydrat (CaSO₄ 2H₂O). Die so entstandene Platte wird mit einem geeigneten Messer bzw. einer Schere vereinzelt und in einen Mehretagentrockner geführt. Die Plattentrockner arbeiten dabei typischerweise mit einem starken Luftstrom, der quer zur Transportrichtung oder längs geleitet wird.

Die Gipsplatten sind beim Transport in den Trockner noch nass, es ist also eine erste wichtige Anforderung an das Papier, dass es eine hohe Nasshaftung aufweist und nicht vom Gipskern im Trocknungsprozess bei Beaufschlagung mit zum Teil starken Luftströmen abgeblasen wird. Die Nasshaftung kann z. B. dadurch erreicht werden, dass beim Herstellprozess die wässrige Gipssuspension in das Papier penetriert und dass dann dort in der Celluloseschicht Gipsnadeln kristallisieren. Die Gipsnadeln stellen einen mechanischen Verbund zwischen Plattenkern und Papier dar. Die Geschwindigkeit der Abbindung legt dabei im Wesentlichen die erreichbare Produktionsgeschwindigkeit fest. Um eine hohe Produktionsgeschwindigkeit zu erreichen, kann die Abbindung z. B. durch Zugabe von feinstem Dihydrat als Kristallisationskeim in die Gipssuspension beschleunigt werden. Bei schneller Abbindung muss der Penetrationsprozess der Stuckgipssuspension in dem Papier dabei ebenso schnell erfolgen. Manchmal wird das Papier über Brennern aufgeheizt und im Rahmen der Abkühlung beim Auftrag der Gipssuspension das Penetrationsverhalten des Papiers verbessert.

Eine weitere wichtige Anforderung an das Papier ist die Haftung an dem Gipskern im trockenen Zustand, denn in diesem Zustand sind die Gipsplatten gebrauchsfertig. Um eine hohe Trockenhaftung zu erzielen, gibt man der Gipssuspension eine Stärke bei. Die Stärke ist evtl. vorverkleistert und wasserlöslich. Im Strom des verdampfenden Überschusswassers im Plattentrockner gelangt die Stärke in die Grenzschicht zwischen Karton und Gipskern und wirkt dort wie ein Kleister bzw. Klebstoff.

Zusammenfassend ist also die Haftung des Papiers an den Gipskern, sowohl im nassen als auch im trockenen Zustand, von besonders großer Bedeutung für die Herstellung und Verwendung von Gipsplatten.

In der DE 101 39 420 A1 wird ein Verfahren zur Herstellung von Gipsplatten vorgestellt, wobei nach dem Auftragen der Stuckgipsslurry auf die untere Kartonbahn vor dem Abbinden mindestens eine der Kartonbahnen an der dem Gips abgewandten Seite mit Unterdruck beaufschlagt wird. Dadurch sollen im Bereich des Kartons entstehende Gasblasen zerstört werden und hierdurch die Kontaktfläche zwischen Karton und Gips vergrößert und der Verbund somit verbessert werden.

In der DE 197 43 385 A1 wird eine Gipsplatte mit einem Unterkarton, einem Oberkarton und einer zwischen den beiden Kartonlagen angeordneten Gipsschicht vorgestellt, wobei mindestens eine der beiden Kartonlagen mit einer vor dem Abbinden der Gipsschicht hergestellten Strukturprägung versehen ist. Die durch die Strukturprägung an der zur Gipsmasse hin weisenden Innenseite ausgeprägten Vertiefungen bzw. Erhebungen werden von der noch weichen Gipsmasse vollständig ausgefüllt, so dass nach Erhärten der Gipsschicht die Strukturierung der Kartonlage sicher erhalten bleibt. Die an der Innenseite ausgeprägten Erhebungen und Vertiefungen sollen dabei den Vorteil haben, dass im Vergleich zu ebenen Kartonlagen eine wesentlich bessere Verbindung zwischen Gipsschicht und Kartonlage erhalten wird. In der Praxis hat sich gezeigt, dass es trotz der vorgenannten Maßnahmen, das Papier mit einer guten Trocken- und Nasshaftung am Gipskern zu versehen, weiterhin ein Problem ist, dass sich das Papier im Herstellungsprozess der Gipsplatte oder auch danach während der Lebensdauer der Gipsplatte vom Gipskern ablösen kann. Darüber hinaus erfordern die bekannten Maßnahmen aufwändige Änderungen am Produktionsverfahren. Bei der DE 101 39 420 A1 ist es erforderlich, dass die Produktionsanlagen derart umgerüstet werden, dass sie ein Mittel zur Absaugung, z. B. einen Saugkasten oder eine Saugwalze aufnehmen können. Bei der DE 197 43 385 A1 muss das Papier mit einer Strukturprägung versehen werden, was ebenfalls nur mit aufwändigen zusätzlichen Verfahrensschritten möglich ist. Bei der EP 0521804 wiederum kann der Anstrich des Papiers aufgrund der hohen Viskosität nur langsam und ineffizient erfolgen.

In der PCT/EP2011/055088 wird ein Verfahren zur Herstellung eines Papiers oder Kartons, ausgehend von einem Brei mit Zellulosefasern vorgestellt. Das Verfahren ist dadurch gekennzeichnet, dass dem Brei vor der Papier- oder Kartonbildung Gips beigemischt wird und das aus dem Brei gebildete Papier oder Karton bei einer Temperatur von über 110°C getrocknet wird, so dass sich im Papier oder Karton Calciumsulfat-Hemihydrat bildet. Obwohl hiermit bereits sehr gute Haftungseigenschaften des Papiers an den Gipskernen erreicht werden, wäre es häufig wünschenswert, einen noch höheren Gipsanteil im Papier zu erreichen als nur mittels der genannten Beimischung im Brei möglich ist. Außerdem wäre es wünschenswert, ein alternatives Verfahren zur Verfügung zu haben, mit dem ein Gips-haltiges Papier erhalten werden kann. Zum Beispiel wäre es grundsätzlich denkbar, Papier mit einem Gipsauftrag "anzustreichen". Hierbei ist es allerdings bei den in Wasser oder in anderen Lösungsmitteln dispergierten Gipspartikeln problematisch, dass die Gips-Dispersion eine hohe Viskosität aufweist und somit verfahrenstechnisch nur ein sehr langsamer Auftrag der Gips-Dispersion möglich ist.

Es ist daher eine Aufgabe der vorliegenden Erfindung, ein Gips-haltiges Papier bereitzustellen, das im Rahmen der Herstellung von Gipsplatten intensiv mit dem Gipskern verbunden ist und einfach und effizient herzustellen ist. Es ist eine weitere Aufgabe der vorliegenden Erfindung, ein Papier bereitzustellen, das vorteilhafte Hafteigenschaften aufweist, z. B. bei der Produktion einer Gipsplatte in besonders einfacher Weise stabil am Gipskern haftet. Diese Aufgabe wird nach einem ersten Aspekt der Erfindung durch ein Verfahren der eingangs genannten Art gelöst, bei dem mittels einer Dispersion mit Calciumsulfat-Dihydrat ein Gipsauftrag auf eine oder beide Oberflächen des Papiers aufgetragen wird, wobei der Gipsauftrag im getrockneten Zustand bezogen auf 100 Teile Gipspartikel zusätzlich folgende Bestandteile umfasst: mindestens 20 Teile, insbesondere mindestens 30 Teile Bindemittel in Form einer niedrigviskosen modifizierten Stärke und zwischen 0,1 und 0,5 Teile Dispergiermittel. Gemäß der Erfindung ist vorgesehen, dass nach dem Auftragen des Gipsauftrags das Papier getrocknet wird und hierbei das Calciumsulfat-Dihydrat teilweise in Calciumsulfat-Hemihydrat umgewandelt wird. Insbesondere ist möglich, dass die Erwärmung so erfolgt, dass das Calciumsulfat-Dihydrat in Stuckgips, d. h. eine Mischung aus einem großen Anteil Calciumsulfat-Hemihydrat und einem kleinen Anteil Calciumsulfat-Anhydrat, erfolgt. Hierbei ist es möglich, dass praktisch das ganze Calciumsulfat-Dihydrat in Stuckgips umgewandelt wird. Gemäß dieser Ausgestaltung der Erfindung ist es möglich, dass der in der Papierherstellung sowieso vorgesehene Prozess der Papiertrocknung für die Umwandlung in Stuckgips genutzt wird.

Nach einem weiteren Aspekt der Erfindung wird die Aufgabe gelöst durch ein beschichtetes Papier, insbesondere ein als Front- und/oder Rückseitenpapier einer Gipskartonplatte ausgebildetes und bestimmtes Papier, hergestellt nach einem der Ansprüche 1 bis 7, mit einem auf einer oder beiden Seiten des Papiers aufgebrachten Gipsauftrag von 5 g/m² bis 40 g/m², insbesondere von 8 g/m² bis 35 g/m², wobei der Gipsauftrag im getrockneten Zustand bezogen auf 100 Teile Gipspartikel zusätzlich folgende Bestandteile umfasst: mindestens 20 Teile, insbesondere mindestens 30 Teile Bindemittel in Form einer niedrigviskosen modifizierten Stärke und zwischen 0,1 und 0,5 Teile Dispergiermittel .

Nach einem weiteren Aspekt der Erfindung wird diese Aufgabe gelöst durch eine Gipsplatte, umfassend einen Gipskern, und zumindest einem an den Gipskern angebrachtes Papier nach einem der Ansprüche 8 bis 12.

Nach noch einem weitere Aspekt der Erfindung wird die Aufgabe gelöst durch ein Verfahren zur Herstellung einer Gipsplatte, mit den Schritten : Formen eines Gipskerns aus einer Stuckgips-Slurry, Bereitstellen eines mit einem Gipsauftrag beschichteten Papiers nach einem der Ansprüche 8 bis 12, und Herstellen einer Gipsplatte aus dem Gipskern und dem Papier, wobei das die Gipsslurry ummantelnde Papier stuckgipsgesättigtes Wasser aus der Gipsslurry aufsaugt und sich hierbei die auf der Oberfläche des Papiers befindlichen Stuckgipskörner unter Ausbildung von "Linker-Kristallen" in Calciumsulfat-Dihydrat umwandeln, wobei parallel hierzu Calciumsulfat-Dihydrat aus der stuckgips- gesättigten Lösung kristallisiert und wobei die sich im Papier ausbildenden Linker- Kristalle als Kristallisationskeime fungieren. Umfangreiche Experimente haben gezeigt, dass erst mittels der oben genannten Mischverhältnisse aus Gipspartikeln, niedrigviskoser modifizierter Stärke und Dispergiermittel einerseits eine für den industriellen Auftrag ausreichend niedrige Viskosität der Dispersion erreicht werden kann und andererseits mit den genannten Mischverhältnissen ein besonders hoher Feststoffanteil der dispergierten Gipspartikeln zu erreichen ist. Das Bindemittel modifizierte Stärke hat dabei die Aufgabe, die Gipspartikel so mit dem Papier zu verbinden, dass es auch bei der typischen Beanspruchung sowohl während der Herstellung als auch beim Anbringen des Papiers auf einen Gipskern nicht zu einem Ablösen des Gipsauftrags kommt, und zwar insbesondere dadurch, dass die Dispersion tiefer in das Papier bzw. die Papierlagen eindringt. Zusätzlich können in der Gips-Dispersion auch weitere Bindemittel vorgesehen sein, z. B. können Latexteilchen verwendet werden. Ebenso können Bindemittel mit Carboxy-Methyl-Zellulose oder Polyvenylalkohol vorgesehen sein. Das Dispergiermittel dient dazu, eine übermäßige Clusterbildung der Gipspartikel zu verhindern. Das Dispergiermittel ermöglicht also einen maximalen Feststoffgehalt bei gleichzeitig guter Lagerfähigkeit der Dispersion. Z. B. kann das in der Papierstreicherei übliche Dispergiermittel Natriumpolyacrylat verwendet werden. Alternativ oder zusätzlich kann auch das Dispergiermittel Sokolan zugegeben werden.

In Bezug auf das verwendete Bindemittel Stärke, haben die Experimente gezeigt, dass erst in Bezug auf Niedrigviskosität modifizierte Stärke zu einer ausreichend niedrigen Viskosität der gesamten Dispersion führen. Um niedrigviskose modifizierte Stärke zu erhalten kann z. B. Dextrinierung oder Säurehydrolyse verwendet werden, um die Viskosität gekochter Stärke zu reduzieren. Diese Stärke kann anschließend in hoher Konzentration verwendet und selbst in heißem Zustand verarbeitet werden.

Für die Stärke kommen u.a. pflanzliche Stärkequellen in Betracht, z. B. Mais, Weizen, Kartoffeln, so lange hierbei eine geringe Viskosität sichergestellt wird. Eine Brookfield Viskosität bei 100 U/min von ca. 2000 mPas wird als bevorzugt angesehen. Der Feststoffanteil sollte vorzugsweise bei maximal 40% liegen. Generell erscheint eine Vorverkleisterung der Stärke, beispielsweise durch Kochen, zweckmäßig. Es versteht sich, dass zur Erhöhung der Haftungseigenschaften oder zur Erreichung optischer oder sonstiger Zwecke erfindungsgemäß der Dispersion hierbei auch zusätzlich weitere Materialien zugefügt werden können.

Die Stuckgipskristallite, die sich nach dem Auftragen und Trocknen der Dispersion auf der Oberfläche des Papiers ausbilden, sind reaktiv und bilden mit Wasser schnell wieder Gips. Man kann so also auf einfache Weise ein Papier mit so genannten "Linkern bzw. Ankerkristallen" erzeugen, das besonders vorteilhafte Haftungseigenschaften aufweist. Schon das auftreffende Wasser beim Prozess der Herstellung der Gipsplatten führt zur Gipsbildung im Papier, wobei die sich bildenden Nadeln besonders gut im Papier verankert sind. Sie verwachsen im Randbereich Papier-Gipskern intensiv mit den sich bildenden Nadeln des Gipskerns, woraus sich die gute Nass- und Trockenhaftung ergibt. Da erfindungsgemäß die Dispersion mit Calciumsulfat-Dihydrat auf beide Oberflächen des Papiers aufgetragen werden kann, ergeben sich auch auf der Seite des Papiers, die nicht dem Gipskern zugewandt ist, vorteilhafte Hafteigenschaften. Wenn es sich bei der beschichteten Lage um eine Außenlage handelt, haften z. B. Gipsputze und Spachtelmassen auf Gipsbasis bei Endbeschichtungen erheblich besser. Auf eine Grundierung kann vorteilhafterweise verzichtet werden. Auch Fugendeckstreifen haften besser auf einem derartigen auf der Außenseite beschichteten Papier.

Grundsätzlich kann der Auftrag der Dispersion über beliebige bekannte Streichverfahren erfolgen. Zum Beispiel kann die Gips-haltige im Überschuss auf das Papier aufgetragen werden und anschließend der Überschuss mit einer Klinge wieder entfernt werden (sogenanntes Bladestreichen). Ebenso wäre es prinzipiell möglich, die Dispersion über Sprühdüsen oder Schlitzdüsen auf das Papier aufzusprühen, wobei allerdings sichergestellt werden muss, dass die Düsen durch die Gips-Partikel nicht verstopft werden.

In einer ersten Ausgestaltung der Erfindung ist vorgesehen, dass die modifizierte Stärke eine modifizierte Maisstärke ist. Aufwendige Versuchsreihen haben gezeigt, dass mit modifizierter Maisstärke besonders hohe Feststoffanteile an Gips-Partikeln erreicht werden konnten und zudem die Dispersion während der Verarbeitung besonders vorteilhafte Eigenschaften aufweist. Gemäß einer weiteren Ausgestaltung der Erfindung ist vorgesehen, dass bei der Zubereitung der Dispersion die Gipspartikel direkt in eine Stärkelösung dispergiert werden. In einer weiteren Ausgestaltung der Erfindung ist vorgesehen, dass die Dispergierung mit Unterbrechungen erfolgt. Dies ist vorteilhaft, da somit eine Clusterbildung der Gips-Partikel verhindert werden kann. Während der Unterbrechung wird zuerst eine gleichmäßige Dispergierung der Gipspartikel erreicht, bevor dann weitere Gipspartikel zugegeben werden. Insbesondere ist es denkbar, dass die Dispergierung durch Sensoren überwacht wird und die Zugabe weiterer Gips-Partikel erst dann von einer Steuerelektronik veranlasst wird, wenn eine ausreichende Dispergierung der eingerührten Gips-Partikel erreicht wurde. In einer weiteren Ausgestaltung der Erfindung ist vorgesehen, dass der Auftrag mittels einer Presse oder einer Auftragswalze erfolgt. Experimente haben gezeigt, dass diese Auftragsverfahren besonders gut geeignet sind für den Auftrag der Dispersion mit Calciumsulfat-Dihydrat.

In einer weiteren Ausgestaltung der Erfindung ist vorgesehen, dass die Presse eine Leimpresse ist. Bei einer Leimpresse wird das Papier durch einen Spalt zwischen zwei rotierenden Walzen geführt. Dabei durchläuft die Papierbahn einen so genannten offenen Sumpf zwischen den beiden Walzen. Es erfolgt somit keine Vordosierung des Gipsauftrags, sondern das Papier nimmt beim Durchlauf zwischen den Walzen entsprechend der Aufnahmekapazität Gipsauftrag auf. Bei einer Leimpresse erfolgt also typischerweise ein Auftrag auf beiden Seiten des Papiers. Gemäß einer alternativen Ausführungsform der Erfindung ist vorgesehen, dass der Gipsauftrag über einen Rakelauftrag erfolgt. Ein Rakelauftrag kann z. B. über eine Rollrakel erfolgen, die den Gipsauftrag auf die Walzen vordosiert. Der Gipsauftrag an den Walzen kann dann von den Walzen auf die Papierbahn übertragen werden. Der Rakelauftrag ermöglicht also eine genaue Dosierung des Gipsauftrags.

In einer besonders vorteilhaften Ausgestaltung der Erfindung ist die Presse eine Filmpresse. Das Papier wird also zwischen zwei Walzen durchgeführt, wobei auf den beiden Seiten des Papiers unterschiedliche Dispersionen aufgetragen werden können. Z. B. ist es denkbar, dass auf der Seite des Papiers, die gedacht ist, dem Gipskern zugewandt montiert zu werden, ein größerer Gipsauftrag gewünscht ist. Eine Filmpresse hat den weiteren Vorteil, dass mit besonders hohen Geschwindigkeiten gearbeitet werden kann. Zudem wird das Papier während des Auftragens der Gipsdispersion weniger beansprucht, da der Auftrag der Dispersion nicht auf der Papierbahn, sondern auf der Auftragswalze dosiert wird. Es kann somit auch die Zahl der Abrisse reduziert werden.

In einer weiteren Ausgestaltung ist es auch möglich, dass der Gipsauftrag mittels eines Streichaggregats bzw. Coaters, z. B. mit einer CombiBlade® Coating Einheit und VariBar® von der Firma Jagenberg, aufgebracht wird.

Um einen maximalen Gipsauftrag zu erzielen, ist es schließlich auch möglich, dass ein mehrfacher Anstrich des Papiers erfolgt, also z. B. verschiedene der oben genannten Anstrichsverfahren hintereinander ausgeführt werden. Ebenso ist es möglich, dass bei einem Papier der Anstrich auf einer Seite mit einem Anstrichsverfahren und auf der anderen Seite mit einem anderen Anstrichsverfahren erfolgt. Derartige unterschiedliche Anstrichsverfahren könnten z. B. erforderlich sein, wenn für die dem Gipskern zugewandte Seite eines Frontseitenpapiers ein wesentlich höherer Gipsauftrag erwünscht ist als für die Sichtseite des Frontseitenpapiers.

In einer weiteren Ausgestaltung der Erfindung ist vorgesehen, dass das Dispergiermittel Natriumpolyacrylat ist und das Calciumsulfat-Dihydrat unter Anpassung des pH-Wertes dispergiert wird. Der pH-Wert spielt allgemein bei der Papierherstellung eine große Rolle, insbesondere gibt es einen starken Einfluss auf die meisten Polymeradditive sowie auf die Viskosität der Dispersion. Es hat sich gezeigt, dass durch geeignete Anpassung des pH-Wertes die Viskosität reduziert werden kann und somit eine effizientere Handhabung ermöglich wird. In einer weiteren Ausgestaltung der Erfindung ist vorgesehen, dass der Gips gemahlener oder ungemahlener REA-Gips oder gemahlener Naturgips oder eine Mischung hieraus ist. Prinzipiell sind hierbei mindestens die folgenden Optionen hinsichtlich der Zugabe von Calciumsulfat-Dihydrat in die Dispersion vor dem Auftrag der Dispersion denkbar: Es wird ausschließlich ungemahlener REA-Gips verwendet; es wird ausschließlich gemahlener REA-Gips verwendet; es wird ausschließlich gemahlener Naturgips verwendet; es wird eine Mischung aus gemahlenem und ungemahlenem REA-Gips verwendet; es wird eine Mischung aus gemahlenem Naturgips und ungemahlenem REA-Gips verwendet; es wird eine Mischung aus gemahlenem Naturgips und gemahlenem REA-Gips verwendet. Bei REA-Gips kann es insbesondere vorteilhaft sein, den REA-Gips ungetrocknet im Anfallzustand zu verwenden. Die Verwendung von Naturgips ist insbesondere dann vorteilhaft, wenn die Gipsplatten (und somit auch die Grenzschicht Gipskern/Papier) in gewissem Umfang tiefer sein sollen. Da die Anordnung der Gipskristalle bei Naturgips chaotischer ist als bei REA-Gips, kann sich hier bei Naturgips eine höhere Stabilität ergeben.

In einer Ausgestaltung der Erfindung ist hierbei vorgesehen, dass das Papier mehrere Lagen aufweist, von denen zumindest eine Lage Gips-haltig ist. Es ist somit also möglich, dass bereits vor dem Auftrag der Dispersion (z. B. mittels einer Presse oder einer Auftragswalze) das Rohrpapier bereits in zumindest einer Schicht Gips enthält. Somit lässt sich eine besonders hohe Gipsdichte des fertigen Papiers erreichen, da sowohl in den Papierschichten Gips eingefügt ist als auch auf einer oder beiden Oberflächen des Papiers Gips aufgetragen wird. Es kann hierbei vorgesehen sein, dass eine Lage, die sich an einer Oberfläche des Papiers befindet, einen höchsten Anteil an Gips aufweist. Hier liegt der Gedanke zugrunde, dass die Hafteigenschaften des Gips' insbesondere innerhalb der Oberfläche des Papiers zur Geltung kommen.

In einer vorteilhaften Ausgestaltung der Erfindung ist vorgesehen, dass das Papier zumindest drei Lagen aufweist, wobei die beiden Oberflächenlagen des Papiers einen höheren Anteil an Gips aufweisen als nicht an der Oberfläche liegende Lagen des Papiers.

Die Erfindung wird nachstehend auch hinsichtlich weiterer Merkmale und Vorteile anhand der Beschreibung mehrerer Ausführungsbeispiele weiter illustriert. Gemäß einem ersten Ausführungsbeispiel eines erfindungsgemäßen Papiers wird ein Gelbkarton bereitgestellt, der vorgesehen ist, auf der Sichtseite eines Gipskerns angeordnet zu werden. Dieser Gelbkarton weist drei Papierschichten auf, von denen nur bei einer Schicht, die sich auf der Unterseite des Kartons befindet, bei der Herstellung dem Cellulose-Brei Gips beigemischt wurde. Die Papierschichten in der Mitte sowie auf der dem Gipskern abgewandten Seite weisen dagegen keinen Gips auf. Der Gelbkarton wird aber mittels einer Filmpresse auf der Sichtseite (d. h. der dem Gipskern abgewandten Seite) mit einem Auftrag mit Gips und gelbem Farbstoff sowie auf der dem Gipskarton zugewandten Seite mit einem Auftrag mit Gips ohne Farbstoff beschichtet. Der Karton weist eine Grammatur von 160 g/m² bis 190 g/m² auf.

Es hat sich gezeigt, dass der wie vorstehend beschrieben mit Gips gefüllte Gelbkarton sehr gut mit dem Gipskern verbunden werden konnte und sich sowohl in noch nassem Zustand des Gipskerns als auch bei der gebrauchsfertigen Gipsplatte eine deutlich erhöhte Anhaftung am Gipskern ergab. Insbesondere haben Experimente gezeigt, dass der Gipsauftrag die Haftungseigenschaften von Tapeten an dem Gelbkarton stark verbessern konnte. Mit dem Gelbkarton versehene Gipsplatten können somit entweder als Gipskarton ohne zusätzliche Tapete verwendet werden oder optional auch mit einer gut haftenden Tapete versehen werden.

Gemäß einem zweiten Ausführungsbeispiel eines erfindungsgemäßen Kartons wird ein Graukarton hergestellt, der drei Papierschichten aufweist. Hierbei sind alle Papierschichten auf gleiche Weise hergestellt worden, wobei jeweils dem Cellulose-Brei Gips beigemischt wurde. Zusätzlich wird auf beiden Seiten des Graukartons mittels einer Leimpresse noch Gipsauftrag angebracht. Hierdurch ergibt sich insgesamt ein besonders hoher Gips-Anteil des gesamten Kartons. Der Karton weist eine Grammatur von 170 g/m² auf, es werden keine Farbstoffe verwendet.

Der zuvor beschriebene Graukarton wird auf der Rückseite der Gipsplatte angeordnet. Durch die Gipsfüllung in allen drei Schichten und dem Oberflächen-Auftrag ergibt sich hierbei eine besonders intensive Verwachsung mit dem Gips des Gipskerns, insbesondere ist es möglich, dass Gipsnadeln durch mehrere Schichten hindurch mit aus dem Gipskern heraus gewachsenen Gipsnadeln verwachsen und somit eine besonders stabile Verwachsung bilden. Gemäß einem weiteren Ausführungsbeispiel wird auf ein Rohpapier mit einer Grammatur von ca. 155 g/m² mittels einer Combi Blade Varibar ein Gipsauftrag mit einer Geschwindigkeit von 250 Metern pro Minute und einem Druck von 0,9 bar aufgebracht. Das Strichgewicht beträgt hierbei 12 g/m². Im Trockner werden Temperaturen zwischen 100°C und 160°C verwendet.

Gemäß eines weiteren Ausführungsbeispiels wird ein herkömmliches Papier mit einer Grammatur von 100 g/m², das ursprünglich nicht speziell zur Beschichtung von Gipsplatten vorgesehen ist, auf beiden Seiten mittels einer Filmpresse mit einem Gipsauftrag versehen. Experimente haben gezeigt, dass das so beschichtete Papier gut auf Gipsplatten haftet und somit als kostengünstige Variante zu dickeren Papieren bzw. Kartons verwendet werden kann.

## Patentansprüche

1. Verfahren zur Herstellung eines Gips-haltigen Papiers, insbesondere eines als Front- und/oder Rückseitenpapier einer Gipskartonplatte ausgebildeten und bestimmten Gips-haltigen Papiers, **dadurch gekennzeichnet, dass** mittels einer Dispersion mit Calciumsulfat-Dihydrat ein Gipsauftrag auf eine oder beide Oberflächen des Papiers aufgetragen wird, wobei der Gipsauftrag im getrockneten Zustand bezogen auf 100 Teile Gipspartikel zusätzlich folgende Bestandteile umfasst:
- mindestens 20 Teile, insbesondere mindestens 30 Teile Bindemittel in Form einer niedrigviskosen modifizierten Stärke und
- zwischen 0,1 und 0,5 Teile Dispergiermittel,
**dadurch gekennzeichnet, dass** das Papier nach dem Auftragen des Gipsauftrags getrocknet wird und hierbei das Calciumsulfat-Dihydrat zumindest teilweise in Calciumsulfat-Hemihydrat umgewandelt wird.

2. Verfahren nach Anspruch 1, **dadurch gekennzeichnet, dass** die modifizierte Stärke eine modifizierte Maisstärke ist.

3. Verfahren nach Anspruch 1 oder 2, **dadurch gekennzeichnet, dass** bei der Zubereitung der Dispersion die Gipspartikel direkt in eine Stärkelösung dispergiert werden, wobei die Dispergierung vorzugsweise mit Unterbrechungen erfolgt.

4. Verfahren nach einem der vorherigen Ansprüche, **dadurch gekennzeichnet, dass** der Auftrag mittels einer Presse, insbesondere einer Leimpresse, oder einer Auftragswalze erfolgt, wobei der Gipsauftrag vorzugsweise über einen Rakelauftrag erfolgt.

5. Verfahren nach Anspruch 4, **dadurch gekennzeichnet, dass** die Presse eine Filmpresse ist.

6. Verfahren nach einem der vorherigen Ansprüche, **dadurch gekennzeichnet, dass** das Dispergiermittel Natriumpolyacrylat ist und das Calciumsulfat-Dihydrat unter Anpassung des pH-Wertes dispergiert wird.

7. Verfahren nach einem der vorherigen Ansprüche, **dadurch gekennzeichnet, dass** der Gips gemahlener oder ungemahlener REA-Gips oder gemahlener Naturgips oder eine Mischung hieraus ist.

8. Beschichtetes Papier, insbesondere ein als Front- und/oder Rückseitenpapier einer Gipskartonplatte ausgebildetes und bestimmtes Papier, hergestellt nach einem der vorherigen Ansprüche, mit einem auf einer oder beiden Seiten des Papiers aufgebrachten Gipsauftrag von 5 bis 40 g / m², insbesondere von 8 bis 35 g / m², wobei der Gipsauftrag im getrockneten Zustand bezogen auf 100 Teile Gipspartikel zusätzlich folgende Bestandteile umfasst: mindestens 20 Teile, insbesondere mindestens 30 Teile Bindemittel in Form einer niedrigviskosen modifizierten Stärke und zwischen 0,1 und 0,5 Teile Dispergiermittel.

9. Papier nach Anspruch 8, **dadurch gekennzeichnet, dass** der Gipsauftrag nur auf einer Seite des Papiers aufgetragen ist, insbesondere auf der Seite des als Front- oder Rückpapier einer Gipskartonplatte ausgebildeten Papiers, die am Gipskern befestigt wird.

10. Papier nach Anspruch 8 oder 9, **dadurch gekennzeichnet, dass** auf beiden Seiten des Papiers ein Gipsauftrag aufgetragen ist, wobei vorzugsweise die Gips-Aufträge der beiden Seiten aus unterschiedlichen Gips-Dispersionen hergestellt sind, insbesondere der Gipsauftrag auf einer Seite eine Farbstoffbeimischung beinhaltet.

11. Papier nach einem der Ansprüche 8 bis 10, **dadurch gekennzeichnet, dass** das Papier mehrere Lagen aufweist, von denen zumindest eine Lage Gips-haltig ist, wobei vorzugsweise eine Lage, die sich an einer Oberfläche des Papiers befindet, einen höchsten Anteil an Gips aufweist.

12. Papier nach einem der Ansprüche 10 oder 11, **dadurch gekennzeichnet, dass** das Papier zumindest drei Lagen aufweist, wobei die beiden Oberflächen-Lagen des Papiers eine höheren Anteil an Gips aufweisen als nicht an der Oberfläche liegende Lagen des Papiers.

13. Gipsplatte, umfassend einen Gipskern, und zumindest ein an dem Gipskern angebrachtes Papier nach einem der Ansprüche 8 bis 12, wobei vorzugsweise das an dem Gipskern angebrachte Papier auf der dem Gipskern zugewandten Seite einen Gips-haltigen Anstrich aufweist.

14. Gipsplatte nach Anspruch 13, **dadurch gekennzeichnet, dass** das an dem Gipskern angebrachte Papier auf der dem Gipskern abgewandten Seite einen Gips-haltigen Anstrich aufweist.

15. Verfahren zur Herstellung einer Gipsplatte, mit den Schritten:
- Formen eines Gipskerns aus einer Stuckgips-Slurry,
- Bereitstellen eines mit einem Gipsauftrag beschichteten Papiers nach einem der Ansprüche 8 bis 12,
- Herstellen einer Gipsplatte aus dem Gipskern und dem Papier, wobei das die Gipsslurry ummantelnde Papier stuckgipsgesättigtes Wasser aus der Gipsslurry aufsaugt und sich hierbei die auf der Oberfläche des Papiers befindlichen Stuckgipskörner unter Ausbildung von "Linker-Kristallen" in Calciumsulfat-Dihydrat umwandeln, wobei parallel hierzu Calciumsulfat-Dihydrat aus der stuckgipsgesättigten Lösung kristallisiert und wobei die sich im Papier ausbildenden Linker-Kristalle als Kristallisationskeime fungieren.

## Claims

1. A method for producing gypsum-containing paper, especially a gypsum-containing paper formed and determined as a front-side and/or rear-side paper of a gypsum plasterboard, **characterized in that** a gypsum application is applied to one or both surfaces of the paper by means of a dispersion with calcium sulphate dihydrate, wherein the gypsum application additionally comprises the following components in the dried state relating to 100 parts of gypsum particles:
- at least 20 parts, especially at least 30 parts, of binding agent in form of a low-viscosity modified starch, and
- between 0.1 and 0.5 parts of a dispersing agent,
**characterized in that** the paper is dried after the application of the gypsum application and thereby the calcium sulphate dihydrate is converted at least partly into calcium sulphate hemihydrate.

2. A method according to claim 1, **characterized in that** the modified starch is a modified maize starch.

3. A method according to claim 1 or 2, **characterized in that** in the preparation of the dispersion the gypsum particles are dispersed directly in a starch solution, wherein the dispersion preferably occurs with interruptions.

4. A method according to one of the preceding claims, **characterized in that** the application occurs by means of a press, especially a size press or an application roller, wherein the gypsum application preferably occurs via a doctor blade application.

5. A method according to claim 4, **characterized in that** the press is a film press.

6. A method according to one of the preceding claims, **characterized in that** the dispersing agent is sodium polyacrylate and the calcium sulphate dihydrate is dispersed under adjustment of the pH value.

7. A method according to one of the preceding claims, **characterized in that** the gypsum is ground or non-ground FGD gypsum or ground natural gypsum or a mixture thereof.

8. A coated paper, especially a paper formed and determined as a front-side and/or rear-side paper of a gypsum plasterboard, produced according to one of the preceding claims, comprising a gypsum application of 5 to 40 g/m², especially 8 to 35 g/m², applied to one or both sides of the paper, wherein the gypsum application comprises the following components in the dry state relating to 100 parts of gypsum particles: at least 20 parts, especially at least 30 parts, of binding agent in form of a low-viscosity modified starch and between 0.1 and 0.5 parts of a dispersing agent.

9. A paper according to claim 8, **characterized in that** the gypsum application is only applied to one side of the paper, especially to the side of the paper formed as the front or rear paper of a gypsum plasterboard, which paper is fastened to the gypsum core.

10. A paper according to claim 8 or 9, **characterized in that** a gypsum application is applied to both sides of the paper, wherein preferably the gypsum applications of the two sides are made of different gypsum dispersions, and the gypsum application especially contains a dye admixture on one side.

11. A paper according to one of the claims 8 to 10, **characterized in that** the paper comprises several layers, of which at least one layer contains gypsum, wherein preferably one layer which is located on a surface of the paper has a highest proportion of gypsum.

12. A paper according to one of the claims 10 or 11, **characterized in that** the paper comprises at least three layers, wherein the two surface layers of the paper have a higher proportion of gypsum than layers of the paper which are not disposed at the surface.

13. A gypsum plasterboard, comprising a gypsum core, and at least one paper according to one of the claims 8 to 12 which is attached to the gypsum core, wherein preferably the paper attached to the gypsum core has a gypsum-containing coat on the side facing the gypsum core.

14. A gypsum plasterboard according to claim 13, **characterized in that** the paper attached to the gypsum core comprises a gypsum-containing coat on the side facing away from the gypsum core.

15. A method producing a gypsum plasterboard, comprising the following steps:
- forming a gypsum core from a plaster of Paris slurry;
- providing a paper according to one of the claims 8 to 12 which is coated with a gypsum application;
- producing a gypsum plasterboard from the gypsum core and the paper, wherein the paper surrounding the gypsum slurry absorbs water saturated with plaster of Paris from the gypsum slurry, and the plaster of Paris grains disposed on the surface of the paper convert into calcium sulphate dihydrate under formation of "linker crystals", wherein calcium sulphate dihydrate crystallises in parallel thereto from the solution saturated with plaster of Paris, and wherein the linker crystals that are formed in the paper act as crystallisation seeds.

## Revendications

1. Procédé pour la fabrication d'un papier plâtré, en particulier d'un papier plâtré conçu pour et destiné à servir de face avant et/ou arrière d'une plaque de plâtre cartonnée, **caractérisé en ce qu'**un enduit au plâtre est appliqué au moyen d'une dispersion de sulfate de calcium dihydraté sur une surface ou les deux surfaces du papier, l'enduit au plâtre contenant en outre, à l'état séché, les composants suivants pour 100 parts de particules de plâtre :
- au moins 20 parts, en particulier au moins 30 parts de liant formé par un amidon modifié à basse viscosité et
- entre 0,1 et 0,5 part d'agent dispersant,
**caractérisé en ce que** le papier est séché après l'application de l'enduit au plâtre et le sulfate de calcium dihydraté est alors transformé au moins partiellement en sulfate de calcium semi-hydraté.

2. Procédé selon la revendication 1, **caractérisé en ce que** l'amidon modifié est un amidon de maïs modifié.

3. Procédé selon la revendication 1 ou 2, **caractérisé en ce que** lors de la préparation de la dispersion, les particules de plâtre sont directement dispersées dans une solution d'amidon, la dispersion étant de préférence réalisée de façon intermittente.

4. Procédé selon l'une des revendications précédentes, **caractérisé en ce que** l'application est effectuée au moyen d'une presse, en particulier d'une presse d'encollage, ou d'un rouleau d'application, l'enduit au plâtre étant de préférence appliqué à l'aide d'une raclette.

5. Procédé selon la revendication 4, **caractérisé en ce que** la presse est une presse à film.

6. Procédé selon l'une des revendications précédentes, **caractérisé en ce que** l'agent dispersant est du polyacrylate de sodium et le sulfate de calcium dihydraté est dispersé en ajustant le pH.

7. Procédé selon l'une des revendications précédentes, **caractérisé en ce que** le plâtre est du plâtre REA broyé ou non broyé ou du gypse broyé ou un mélange des deux.

8. Papier enduit, en particulier papier conçu pour et destiné à servir de face avant et/ou arrière d'une plaque de plâtre cartonnée, fabriqué selon l'une des revendications précédentes, avec un enduit au plâtre de 5 à 40 g/m², en particulier de 8 à 35 g/m², appliqué sur une face ou les deux faces du papier, lequel enduit au plâtre contient en outre, à l'état séché, les composants suivants pour 100 parts de particules de plâtre : au moins 20 parts, en particulier au moins 30 parts de liant formé par un amidon modifié à basse viscosité et entre 0,1 et 0,5 part d'agent dispersant.

9. Papier selon la revendication 8, **caractérisé en ce que** l'enduit au plâtre est appliqué sur une seule face du papier, en particulier sur la face du papier conçue pour servir de face avant ou arrière d'une plaque de plâtre cartonnée qui est fixée au corps en plâtre.

10. Papier selon la revendication 8 ou 9, **caractérisé en ce qu'**un enduit au plâtre est appliqué sur les deux faces du papier, les enduits au plâtre appliqués sur les deux faces étant de préférence obtenus à partir de dispersions de plâtre différentes et l'enduit au plâtre d'une face contenant en particulier une addition de pigments.

11. Papier selon l'une des revendications 8 à 10, **caractérisé en ce qu'**il présente plusieurs couches, dont au moins une est plâtrée, une couche située à la surface du carton présentant la plus forte teneur en plâtre.

12. Papier selon l'une des revendications 10 ou 11, **caractérisé en ce qu'**il comporte au moins trois couches, les deux couches de surface du papier contenant une plus forte teneur en plâtre que les couches du papier qui ne se trouvent pas en surface.

13. Plaque de plâtre comprenant un corps en plâtre et au moins un papier selon l'une des revendications 8 à 12 appliqué sur le corps en plâtre, dans laquelle le papier appliqué sur le corps en plâtre comporte de préférence un enduit contenant du plâtre sur sa face tournée vers le corps en plâtre.

14. Plaque de plâtre selon la revendication 13, **caractérisée en ce que** le papier appliqué sur le corps en plâtre comporte de préférence un enduit contenant du plâtre sur sa face tournée à l'opposé du corps en plâtre.

15. Procédé pour la fabrication d'une plaque de plâtre, comprenant les étapes de :
- formage d'un corps en plâtre à partir d'une barbotine de plâtre de moulage ;
- préparation d'un papier recouvert d'un enduit au plâtre selon l'une des revendications 8 à 12 ;
- fabrication d'une plaque de plâtre à partir du corps en plâtre et du papier, lors de laquelle le papier enveloppant la barbotine de plâtre aspire l'eau saturée de plâtre de moulage de la barbotine et les grains de plâtre de moulage qui se trouvent à la surface du papier se transforment en sulfate de calcium dihydraté en formant des « cristaux liants », du sulfate de calcium dihydraté cristallisant en même temps à partir de la solution saturée de plâtre de moulage et les cristaux liants qui se forment dans le papier faisant office de germes de cristallisation.
